# EUROPÄISCHE PATENTSCHRIFT

(11) **EP 0 064 191 B1**
(45) Veröffentlichungstag und Bekanntmachung des Hinweises auf die Patenterteilung: **10.07.1985**
(21) Anmeldenummer: 82103195.2
(22) Anmeldetag: 15.04.1982
(51) Int. Cl.: H01H 1/02

(54) **Verbundwerkstoff für elektrische Kontakte und Verfahren zu seiner Herstellung**
Compound material for electrical contacts, and method for its manufacture
Matériau composite pour contacts électriques et procédé pour sa fabrication

(30) Priorität: 27.04.1981 DE 3116657
(43) Veröffentlichungstag der Anmeldung: 10.11.1982
(73) Patentinhaber: SIEMENS AKTIENGESELLSCHAFT, 80333 München (DE)
(72) Erfinder: Wilhelm, Manfred, Dr., D-8500 Nürnberg (DE); Rauter, Günther, Dipl.-Ing., D-8451 Kümmersbruck (DE); Schultz, Ludwig, Dr., D-8520 Buckenhof (DE)

## Beschreibung

Die Erfindung bezieht sich auf einen Verbundwerkstoff für elektrische Kontakte aus mindestens zwei ineinander nicht-gelösten Komponenten, wobei eine der Komponenten eine Kupferlegierung ist, der mindestens eine Wirkkomponente zugesetzt ist, insbesondere für Niederspannungs- und Installationsschaltgeräte. Die Erfindung betrifft ferner ein Verfahren zur Herstellung dieses Verbundwerkstoffes.

Verbundwerkstoffe für elektrische Kontakte müssen zur Verhinderung starker Erwärmung elektrisch und thermisch leitende Teile enthalten. Ihre mechanischen Eigenschaften wie z. B. Härte, Festigkeit oder elastisches Verhalten sind dem jeweiligen Anwendungszweck optimal anzupassen. Außerdem sollte die Anfälligkeit gegenüber korresiven Medien gering sein. Im allgemeinen lassen sich nur auf verhältnismäßig edlen Werkstoffen Anlauf- und Zunderschichten und damit hohe Kontaktwiderstände vermeiden. Ferner dürfen die Verbundwerkstoffe beim Schalten weder kleben noch verschweißen, und ihr Abbrand sowie ihre Materialwanderung sollten gering sein.

Diese und noch weitere, an gute Kontaktwerkstoffe zu stellenden Anforderungen werden von Verbundwerkstoffen mit Silber und seinen Legierungen dank hervorragender physikalischer und chemischer Eigenschaften dieser Materialien in einem Maße erfüllt, daß diese Materialien in der Niederspannungstechnik eine breite Anwendung gefunden haben. Silber ist jedoch ein verhältnismäßig teures Material, so daß man bestrebt ist, es durch andere, kostengünstigere Materialien zu ersetzen. Hierbei bieten sich Kupfer, dessen Legierungen oder Verbundwerkstoffe mit einer metallischen Matrix aus diesen Materialien an (vgl. z. B. A. Keil: »Werkstoffe für elektrische Kontakte«, Springer-Verlag, Berlin, 1960; oder D. Stöckel u. a.: »Werkstoffe für elektrische Kontakte«, Kontakt & Studium Bd. 43, Expert Verlag, 7031 Grafenau 1/Württ., 1980). Die hohe elektrische und thermische Leitfähigkeit des Kupfers, verbunden mit günstigen mechanischen Eigenschaften, tragbaren Kosten und im allgemeinen guter Beschaffungsmöglichkeit werden von keinem anderen Kontaktmaterial erreicht. Wegen seines im Vergleich zu Silber unedleren Charakters, insbesondere seiner Oxidationsfreudigkeit, kann jedoch dieser Werkstoff in reiner Form vielfach nicht zur Fertigung von Kontaktstücken, insbesondere für Niederspannungsschaltgeräte und Installationsschaltgeräte wie z. B. für Schütze, Hilfsschütze, Leistungsschalter oder Schutzschalter herangezogen werden. Zwar lassen sich durch Zulegierung bestimmter Elemente zu diesem Material die Werkstoffeigenschaften wie z. B. das Oxidationsverhalten verbessern. Jedoch haben bekannte Kontakte aus Kupferlegierungen oder aus Verbundwerkstoffen mit solchen Legierungen, wobei kostengünstige Elemente dem Kupfer zulegiert sind, im allgemeinen bereits nach wenigen Schaltungen einen verhältnismäßig hohen Kontaktwiderstand, so daß sie für Niederspannungs-Schaltgeräte oder Installationsschaltgeräte meistens nicht geeignet sind.

Aus der DE-A-2 813 087 ist ein entsprechendes Kontaktelement aus einem Verbundwerkstoff bekannt, dessen Matrix aus einer Kupferlegierung besteht, welche Einlagerungen aus z. B. Zinnoxid oder Graphit enthält. Als Legierungspartner des Kupfers ist Palladium vorgesehen.

Dieses Edelmetall, das beispielsweise in einem Gewichtsanteil zwischen 8 und 50% der Legierung verwendet werden soll, ist jedoch so kostspielig, daß mit der bekannten Kupferlegierung an einen Ersatz von Silber oder Silberlegierungen aus Kostengründen nicht zu denken ist.

Aufgabe der vorliegenden Erfindung ist es, einen Verbundwerkstoff mit einer Kupferlegierung anzugeben, der einerseits zumindest annähernd ähnliche Kontakteigenschaften wie die bekannten, für Kontakte von Niederspannungs- oder Installationsschaltgeräten verwendeten Verbundwerkstoffe auf Silberbasis aufweist und der andererseits kostengünstiger als dies bekannten Werkstoffe ist. Insbesondere soll der Verbundwerkstoff im Vergleich zu reinen Kupferverbundwerkstoffen geringere Zunderraten zeigen und zugleich einen verhältnismäßig niedrigen Kontaktwiderstand haben.

Diese Aufgabe wird erfindungsgemäß für den Verbundwerkstoff der eingangs genannten Art dadurch gelöst, daß der Legierungsbestandteil des Kupfers mindestens ein Element aus der Gruppe Antimon, Gallium, Germanium ist, wobei der Antimon-Gehalt der Legierung zwischen 0,01 und 7 Atom-% bzw. der entsprechende Gallium-Gehalt zwischen 0,5 und 20 Atom-% bzw. der entsprechende Germanium-Gehalt zwischen 0,5 und 10 Atom-% liegen.

Die genannten Legierungsbestandteile des Kupfers besitzen eine endliche Löslichkeit in festem Kupfer. Bei der in diesen Kupferlegierungen nicht gelösten Komponente des Verbundwerkstoffes handelt es sich um allgemein bekannte Materialien, wobei die gebräuchlichen Mischungsverhältnisse dieser Materialien mit dem Bestandteil der Kupferlegierung vorzusehen sind (vgl. z. B. das genannte Buch von D. Stöckel u. a., insbesondere Seiten 35 und 109 bis 113).

Die mit der Erfindung erreichten Vorteile sind insbesondere darin zu sehen, daß durch Zulegierung der genannten Elemente zu dem Kupfer einerseits die Korrosionsbeständigkeit des Verbundwerkstoffs gegenüber dem reinen Kupfer-Verbundwerkstoff erhöht wird und andererseits Kontakte aus Verbundwerkstoffen mit diesen Kupferlegierungen in Schaltversuchen einen für den vorgesehenen Anwendungsfall tolerierbaren Kontaktwiderstand zeigen. Da die genannten Legierungen im allgemeinen kostengünstiger als die in Verbundwerkstoffen verwendeten Materialien auf Silberbasis sind, können sie somit vorteilhaft als Ersatz für diese Materialien auf Silberbasis dienen.

Gemäß einer vorteilhaften Weiterbildung des Verbundwerkstoffes nach der Erfindung kann seine Kupferlegierung noch mindestens einen weiteren Legierungsbestandteil enthalten. Bei diesem Bestandteil handelt es sich dann um ein oder mehrere Elemente aus der Gruppe Cadmium, Chrom, Kobalt, Palladium oder Silizium. Der Cadmium-Gehalt ist dabei zwischen 0,1 und 2 Atom-% bzw. der Chrom-Gehalt zwischen 0,01 und 0,8 Atom-% bzw. der Kobalt-Gehalt zwischen 0,1 und 1,8 Atom-% bzw. der Palladium-Gehalt zwischen 0,1 und 3 Atom-% bzw. der Silizium-Gehalt zwischen 0,5 und 10 Atom-% zu wählen. Der Anteil dieser weiteren Bestandteile der Legierung soll jedoch höchstens gleich dem Anteil an Antimon oder Gallium oder Germanium in der Legierung sein.

Zur weiteren Erläuterung der Erfindung und deren in den Unteransprüchen gekennzeichneten Weiterbildungen wird auf die Tabelle und die Diagramme der Zeichnung Bezug genommen, aus denen Eigenschaften von Verbundwerkstoffen nach der Erfindung abzuleiten sind. Dabei zeigen die Diagramme der Fig. 1 bis 4 Häufigkeitskurven von Kontaktspannungen. Den Fig. 1 bis 3 sind metallische Legierungen für Verbundwerkstoffe nach der Erfindung zugrundegelegt, während bei Fig. 4 Ausführungsbeispiele derartiger Verbundwerkstoffe angenommen sind.

Es ist allgemein bekannt, daß die Eigenschaften von Kontakten aus Verbundwerkstoffen weitgehend durch die Eigenschaften ihrer ineinander nicht löslichen Komponenten bestimmt werden. Die Kupferlegierung als erste Komponente der Verbundwerkstoffe nach der Erfindung muß korrosionsbeständig sein und zu einem niedrigen Kontaktwiderstand führen. Die zweite Komponente, auch Wirkkomponente genannt, dient hauptsächlich zur Erhöhung der Verschleißfestigkeit und zur Verringerung des Abbrandes der Kontakte. Nachfolgend wird zunächst auf das Verhalten der ersten Komponente näher eingegangen. Hierzu sind aus einer Tabelle Angaben über das Zunder- bzw. Korrosionsverhalten einiger binärer, für Verbundwerkstoffe nach der Erfindung zu verwendender Kupferlegierungen im Vergleich zu reinem Kupfer zu entnehmen.

Zur Prüfung der Korrosionsbeständigkeit dieser Materialien dienten Bleche. Diese Bleche können beispielsweise dadurch hergestellt werden, daß die genannten Legierungen unter Verwendung chemisch reiner Ausgangsmaterialien unter Argon als Schutzgas in einem Graphittiegel erschmolzen und bei Temperaturen zwischen 600° C und 950° C zur Vermeidung von Steigerungen getempert werden, Die so erhaltenen homogenen Körper aus diesen Legierungen lassen sich nach gebräuchlichen Umformverfahren wie Walzen oder Hämmern zu den Blechen verarbeiten. Die in der Tabelle in Mikrogramm pro Quadratzentimeter gemessene Gewichtszunahme Δ m der einzelnen Materialien ist nach Oxidation an Luft nach einer 24stündigen Wärmebehandlung bei 250° C zu erhalten.

In der Tabelle sind die Anteile der jeweiligen Legierungszusätze zu dem Kupfer in Atom-% vermerkt. Wie der Tabelle zu entnehmen ist, haben die für Verbundwerkstoffe nach der Erfindung zu verwendenden Leigerungen eine wesentlich geringere Zunderneigung als reines Kupfer.

Anhand der Kurven in dem Diagramm der Fig. 1 kann der Kontaktwiderstand von Kontaktstücken abgeschätzt werden, die aus Werkstoffen gemäß der Erfindung erstellt sind. Die in diesen Werkstoffen enthaltenen vorbestimmten Kupferlegierungen legen weitgehend den Kontaktwiderstand dieser Werkstoffe fest. Dem Ausführungsbeispiel gemäß den Kurven in dem Diagramm der Figur ist deshalb ein Schütz mit Kontakten zugrundegelegt, die lediglich aus dem reinen Matrixmaterial aus einigen der vorbestimmten Kupferlegierungen hergestellt sind. In diesem Diagramm ist auf der Abszisse die Kontaktspannung Uₖ in Millivolt (mV) angegeben, während auf der Ordinate die kumulative Häufigkeit W der an dem jeweiligen Schützkontakt gemessenen Kontaktspannungen nach der sogenannten Weibull-Statistik aufgetragen ist. Diese Kontaktspannungen sind nach etwa 2000 Schaltungen des Schützes unter einer mittleren Belastung von 45 A bei 110 V Wechselspannung unter ohmscher Last gemessen.

In dem mit I bezeichneten Bereich des Diagramms liegen die Häufigkeitskurven von Kontaktspannungen an Kontakten, die aus für Verbundwerkstoffe nach der Erfindung vorzusehenden Kupferlegierungen erstellt sind. Als Ausführungsbeispiel sind drei Kupferlegierungen gewählt, wobei der Legierungsanteil an Antimon bzw. Gallium bzw. Germanium jeweils etwa zwischen 1,75 und 7 Atom-% beträgt. Zum Vergleich ist in der Figur eine mit 11 bezeichnete Kurve eingetragen, welche die Häufigkeit der Kontaktspannungen an Kontakten aus reinem Kupfer angibt. Die mit 111 bezeichnete Häufigkeitskurve ergibt sich für Kontakte aus einem gebräuchlichen Verbundmaterial auf Silberbasis, hier für Silber-Cadmiumoxid mit einem Cadmiumoxidgehalt von 15 Vol.-%. Dem Diagramm der Fig. 1 ist zu entnehmen, daß die Kontaktspannungen der für Werkstoffe gemäß der Erfindung vorzusehenden Legierungen zumindest annähernd den Kontaktspannungen bisher gebräuchlicher Materialien auf Silberbasis entsprechen.

In Fig. 2 sind in einem Diagramm Kontaktspannungen angegeben, die an Kontakten aus binären Kupfer-Germanium-Legierungen mit unterschiedlicher Germanium-Konzentration zu messen sind. Dabei sind auf der Abszisse die Germanium-Konzentration in Atom-% und auf der Ordinate die Kontaktspannung Uₖ in mV für eine Häufigkeit von 50% aufgetragen. Dem Ausführungsbeispiel der Figur sind Kontaktspannungen an Kontakten bei 45 A und 110 V Wechselspannung unter ohmscher Belastung nach 2000 Schaltungen der Kontakte zugrundegelegt. Wie aus dem Diagramm dieser Figur abzulesen ist, sind insbesondere bei Germanium-Konzentrationen zwischen 3 und 7 Atom-%, vorzugsweise bei etwa 5 Atom-%, die Kontaktspannungen und somit die Kontaktwiderstände besonders niedrig. Dabei kann ein Teil des Germaniums durch Kobalt ersetzt sein. Diese Tatsache ist insofern überraschend, als der spezifische elektrische Widerstand der Legierungen bei etwa 5 Atom-% Germanium kein Minimum zeigt, sondern einen Wert von etwa 18 µΩ· cm annimmt. Dieser Widerstandswert ist größer als der einer Legierung mit einem geringeren an Germanium-Anteil als 5 Atom-%. Hieraus läßt sich ersehen, daß ein niedriger Kontaktwiderstand auch mit Materialien mit verhältnismäßig hohem spezifischen Widerstand erreicht wird, wenn nur der Fremdschichtwiderstand niedrig ist (vgl. die genannten Bücher von A. Keil und D. Stöckel).

Bei den Ausführungsbeispielen in der Tabelle und den beiden Fig. 1 und 2 wurde von Matrixmaterialien für Verbundwerkstoffe ausgegangen, die aus einer binären Kupferlegierung bestehen. Gegebenenfalls können diesen Legierungen noch weitere Elemente hinzugefügt sein. so daß dann beispielsweise ternäre oder quaternäre Legierungen gebildet sind. Hiermit läßt sich z. B. das Korrosionsverhalten oder der Kontaktwiderstand gegenüber den binären Legierungen noch weiter verbessern. Als solche zusätzlichen Legierungsbestandteile sind insbesondere die folgenden Materialien geeignet:
Cadmium mit einem Gehalt zwischen 0,1 und 2 Atom-% oder Chrom mit einem Gehalt zwischen 0,01 und 0,8 Atom-% oder Kobalt mit einem Gehalt zwischen 0,1 und 1,8 Atom-% oder Palladium mit einem Gehalt zwischen 0,1 und 3 Atom-% oder Silizium mit einem Gehalt zwischen 0,5 und 10 Atom-%. Selbstverständlich kann als dritter Legierungsbestandteil auch ein Element aus der Gruppe Antimon, Gallium, Germanium innerhalb der im Zusammenhang mit den binären Legierungen genannte Grenzen der Legierungsanteile ausgwählt werden. Der in Atom-% angegebene Anteil der zusätzlichen, dritten und/oder vierten Legierungsbestandteile ist dabei i. a. kleiner oder höchstens gleich dem zweiten Legierungsbestandteil an Antimon oder Gallium oder Germanium. Einige Ausführungsbeispiele solcher ternärer, Germanium enthaltender Legierungen, wie sie für Verbundstoffe nach der Erfindung als Matrixmaterial vorgesehen werden können, sind den in dem Diagramm der Fig. 3 wiedergegebenen Kurven zugrundegelegt. Dabei sind die Meßbedingungen wie bei den Ausführungsbeispielen gemäß dem Diagramm der Fig. 1 gewählt. In dem Diagramm der Fig. 3 ist auf der Abszisse die Kontaktspannung Uₖ in mV angegeben, während auf der Ordinate die kumulative Häufigkeit W der zu messenden Kontaktspannungen aufgetragen ist. Als Kontaktmaterialien sind drei spezielle CuGe₃₋ₓXₓ-Legierungen mit x Atom-% als Ausführungsbeispiele ausgewählt, nämlich: CuGe 2,5Co0,5 (Kurve a), CuGe2,5Sb0,5 (Kurve b) und CuGe2,9Cr0,1 (Kurve c). Außerdem sind zum Vergleich das binäre CuGe3,0 (Kurve d) und zusätzlich ein bekannter Verbundwerkstoff auf Silberbasis, nämlich AgCdO (Kurve e) aufgeführt. Aus dem Verlauf der Kurven a bis c in dem Diagramm ist ersichtlich, daß auch Kontakte aus ternären Kupferlegierungen Kontaktwiderstände aufweisen, die ohne weiteres in der Größenordnung von Kontaktmaterialien auf Silberbasis liegen. Einen besonders geringen Kontaktwiderstand haben Legierungen mit Kobalt als drittem Legierungspartner (Kurve a). Aufgrund der geringen Kontaktwiderstände der Kontakte aus den reinen ternären Kupferlegierungen sind entsprechend günstige Kontaktwiderstände von Kontakten aus Verbundmaterialien mit diesen Legierungen zu erwarten. Diese Legeirungen sind deshalb als Matrixmaterial für die Verbundwerkstoffe nach der Erfindung besonders gut geeignet.

Auch die genannten Zusätze zu den binären Kupfer-Antimon- oder Kupfer-Gallium-Legierungen ergeben ähnliche Kontaktspannungsverhältnisse, so daß auch diese Legierungen vorteilhaft für Verbundwerkstoffe nach der Erfindung vorgesehen werden können.

Mit den vorgenannten Legierungen als Matrixkomponenten lassen sich Verbundwerkstoffe in bekannter Weise herstellen. Als in den Kupferlegierungen der Matrix nicht gelöste Komponente der Verbundwerkstoffe können die auf dem Gebiet der Verbundwerkstoffe für elektrische Kontakte von den genannten Schaltgeräten allgemein bekannten Materialien als Wirkkomponenten vorgesehen werden. Dabei sind diese Wirkkomponenten in die metallische Matrix des Verbundwerkstoffes in gebräuchlichen Mischungsverhältnissen einzubringen. So kann beispielsweise zur Erhöhung der Verschweißfestigkeit und der Verminderung des Abbrandes der Verbundwerkstoffe ein vorbestimmter Anteil oxidischer Wirkstoffe wie Beryllium-Oxid (BeO), Cadmiumoxid (CdO), Molybdänoxid (Mo03), Lithiumoxid (Li₂0), Wismutoxid (Bi₂0₃), Zinkoxid (ZnO) oder Zinnoxid (Sn0₂) bzw. Kohlenstoff bzw. Graphit oder hochschmelzender Metalle wie z. B. Molybdän, Wolfram, Niob, Tantal, Vanadium oder auch Carbide wie z. B. Wolframcarbid (WC), Titancarbid (TiC) oder Wolframtitancarbid [(W, Ti)C] vorgesehen werden. Die genannten Verbundwerkstoffe nach der Erfindung lassen sich z. B. auf pulvermetallurgischer Basis durch Einzelpreßtechnik oder auch Strangpressen erstellen. Hierbei kann man von einer Pulvermischung der einzelner Elemente der Legierung und der Wirkkomponente ausgehen. Es ist jedoch ebenso möglich, zunächst ein Pulver der Legierung herzustellen und dieses dann mit dem Pulver der Wirkkomponente zu vermischen. Verbundwerkstoffe mit hochschmelzenden Metallen oder Carbiden können auch nach der bekannten Sintertränktechnik hergestellt werden.

Einige aus den genannten Kupferlegierungen und den genannten Wirkkomponenten zusammengesetzte Verbundwerkstoffe nach der Erfindung sind dem Diagramm der Fig. 4 zugrundegelegt. Als Ausführungsbeispiel wurden die folgenden drei Verbundwerkstoffe gewählt: Cu-5 Atom-% Ge-5 Vol.-% Mo; Cu-5 Atom-Wo Ge-5 Vol.-% Zn0 und Cu-1,5 Atom-% Ge-5 Gew.-% C. Bei der Herstellung der Kontakte eines Schützes aus diesen Materialien wurde von einer Mischung aus Kupfer-Pulver, Germanium-Pulver und dem Pulver der Wirkkomponente ausgegangen. Dabei gewährleisten der Molybdän-Zusatz und der Zinkoxid-Zusatz eine hohe Abbrandfestigkeit bei gleichzeitig günstigem Verschweißverhalten, während Kontakte mit Kohlenstoff- bzw. Graphit-Zusätzen besonders hohe Verschweißfestigkeit zeigen.

Anhand der Kurven in dem Diagramm können Aussagen über Kontaktwiderstände von Kontaktstücken aus diesen Werkstoffen gemacht werden. Wie in den vorhergehenden Diagrammen ist auf der Abszisse die an dem Schützkontakt zu messende Kontaktspannung Uₖ in mV angegeben, während auf der Ordinate die kumulative Häufigkeit W dieser Kontaktspannungen aufgetragen ist. Bei den Ausführungsbeispielen der Figur wurde eine mittlere Belastung der Schützkontakte von 45 A bei 110 V Wechselspannung angenommen, wobei die Kontakte unter ohmscher Belastung etwa 2000 mal geschaltet wurden.

In dem mit A bezeichneten Bereich des Diagramms der Fig. 4 liegen die Häufigkeitskurven der Kontaktspannungen von Kontakten aus den genannten Verbundwerkstoffen nach der Erfindung. Zum Vergleich ist in dem Diagramm eine mit B bezeichnete Kurve eingetragen, welche die Häufigkeit der Kontaktspannungen von reinen Kupferkontakten angibt. Die mit C bezeichnete Häufigkeitskurve ergbit sich für ein gebräuchliches Kontaktmaterial auf Silberbasis, hier für Silber-Cadmiumoxid mit einem Cadmiumoxidgehalt von 15 Vol.-%.

Wie dem Diagramm der Fig. 4 zu entnehmen ist, entsprechen die Kontaktspannungen der Werkstoffe gemäß der Erfindung annähernd den Kontaktspannungen bisher gebräuchlicher Materialien auf Silberbasis. Es ist deshalb möglich, mit den verhältnismäßig kostengünstigen Vorbundwerkstoffen gemäß der Erfindung teurere Kontaktwerkstoffe auf Silberbasis zu ersetzen.

## Patentansprüche

1. Verbundwerkstoff für elektrische Kontakte aus mindestens zwei ineinander nicht-gelösten Komponenten, wobei eine der Komponenten eine Kupferlegierung ist, der mindestens eine Wirkkomponente zugesetzt ist, insbesondere für Niederspannungs- und Installationsschaltgeräte, dadurch gekennzeichnet, daß der Legierungsbestandteil des Kupfers mindestens ein Element aus der Gruppe Antimon, Gallium, Germanium ist, wobei der Antimon-Gehalt der Legierung zwischen 0,01 und 7 Atom-% bzw. der entsprechende Gallium-Gehalt zwischen 0,5 und 20 Atom-% bzw. der entsprechende Germanium-Gehalt zwischen 0,5 und 10 Atom-% liegt.

2. Verbundwerkstoff nach Anspruch 1, dadurch gekennzeichnet, daß die Kupferlegierung mindestens einen weiteren Legierungsbestandteil enthält, und zwar ein oder mehrere Elemente aus der Gruppe Cadmium, Chrom, Kobalt, Palladium, Silizium, wobei der jeweilige Gehalt der Legierung an Cadmium zwischen 0,1 und 2 Atom-% bzw. an Chrom zwischen 0,01 und 0,8 Atom-% bzw. an Kobalt zwischen 0,1 und 1,8 Atom-% bzw. an Palladium zwischen 0,1 und 3 Atom-% bzw. an Silizium zwischen 0,5 und 10 Atom-% liegt und wobei der Anteil des weiteren Legierungsbestandteils höchstens gleich dem Anteil an Antimon oder Gallium oder Germanium ist.

3. Verbundwerkstoff mit einer metallischen Matrix aus einer Kupfer-Germanium-Legierung nach Anspruch 1 oder 2, gekennzeichnet durch einen Germanium-Gehalt der Legierung zwischen 3 und 7 Atom-%.

4. Verbundwerkstoff nach Anspruch 3, gekennzeichnet durch einen Germanium-Gehalt der Legierung von etwa 5 Atom-%.

5. Verbundwerkstoff nach Anspruch 3 oder 4, dadurch gekennzeichnet, daß der Anteil des Germaniums teilweise durch Kobalt ersetzt ist.

6. Verbundwerkstoff nach einem der Ansprüche 1 bis 5, dadurch gekennzeichnet, daß als in der Kupferlegierung nicht-lösliche Wirkkomponente des Verbundwerkstoffes Berylliumoxid (BeO) oder Cadmiumoxid (CdO) oder Molybdänoxid (MoOs) oder Lithiumoxid (Li₂0) oder Wismutoxid (Bi₂0₃) oder Zinkoxid (Zn0) oder Zinnoxid (Sn0₂) vorgesehen ist.

7. Verbundwerkstoff nach einem der Ansprüche 1 bis 5, dadurch gekennzeichnet, daß als in der Kupferlegierung nicht-lösliche Wirkkomponente des Verbundwerkstoffes Molybdän oder Wolfram oder Niob oder Tantal oder Vanadium vorgesehen ist.

8. Verbundwerkstoff nach einem der Ansprüche 1 bis 5, gekennzeichnet durch Kohlenstoff bzw. Graphit als in der Kupferlegierung nicht-lösliche Wirkkomponente des Verbundwerkstoffes.

9. Verbundwerkstoff nach einem der Ansprüche 1 bis 5, dadurch gekennzeichnet, daß als in der Kupferlegierung nicht-lösliche Wirkkomponente des Verbundwerkstoffes Wolframcarbid (WC) oder Titancarbid [(W, Ti)C] vorgesehen ist.

10. Verfahren zur Herstellung eines Verbundwerkstoffes nach einem der Ansprüche 1 bis 9, dadurch gekennzeitenet, daß Pulver der Komponenten durch Einzelpreßtechnik oder durch Strangpressen zusammengefügt werden.

11. Verfahren zur Herstellung eines Verbundwerkstoffes mit hochschmelzenden Materialien nach einem der Ansprüche 1 bis 9, gekennzeichnet durch eine Sintertränktechnik.

## Claims

1. A compound material for electrical contacts which consists of at least two components which are mutually insoluble, wherein one of the components is a copper alloy to which at least one active component is added, in particular for low- voltage and wiring switching apparatus, characterised in that the alloying constituent of the copper is at least one element from the group of antimony, gallium and germanium, the antimony content of the alloy being in the range of between 0,01 and 7 atom %, the corresponding gallium content being in the range of between 0,5 and 20 atom %, and the corresponding germanium content being in the range of between 0,5 and 10 atom %.

2. A compound material as claimed in Claim 1, characterised in that the copper alloy comprises at least one further alloy constituent, namely one or more elements from the group of cadmium, chromium, cobalt, palladium and silicon, the respective alloy content of cadmium being in the range between 0,1 and 2 atom %, of chromium between 0,01 and 0,8 atom %, of cobalt between 0,1 and 1,8 atom %, of palladium between 0,1 and 3 atom % and of silicon between 0,5 and 10 atom-%; and wherein the proportion of the further alloy constituent at the most equals the proportion of antimony or gallium or germanium.

3. A compound material having a metallic matrix which consists of a copper.germanium alloy as claimed in Claim 1 or Claim 2, characterised by a germanium content of the alloy of between 3 and 7 atom %.

4. A compound material as claimed in Claim 3, characterised by a germanium content of the alloy of approximately 5 atom %.

5. A compound material as claimed in Claim 3 or Claim 4, characterised in that the germanium content is partially replaced with cobalt.

6. A compound material as claimed in one of Claims 1 zo 5, characterised in that beryllium oxide (BeO), or cadmium oxide (CdO), or molybdenum oxide (Mo03), or lithium oxide (Li₂0), or bismuth oxide (Bi₂0₃), or zinc oxide (ZnO), or tin oxide (Sn0₂), is provided as active component of the compound material, which is insoluble in the copper alloy. ,

7. A compound material as claimed in one of Claims 1 to 5, characterised in that molybdenum, or tungsten, or niobium, or tantalum, or vanadium, is provided as active component of the compound material, which is insoluble in the copper alloy.

8. A compound material as claimed in one of Claims 1 to 5, characterised by carbon, or graphite, as active component of the compound material, which is insoluble in the copper alloy.

9. A compound material as claimed in one of Claims 1 to 5, characterised in that tungsten carbide (WC), or titanium carbide (TiC), or tungsten titanium carbide [(W, Ti)C] is provided as active component of the compound material, which is insoluble in the copper alloy.

10. A process for the production of a compound material as claimed in one of Claims 1 to 9, characterised in that powders of the components are combined by the use of the individual pressing technique, or extrusion.

11. A process for the production of a compound material having high-melting materials as claimed in one of Claims 1 to 9, characterised by a sintering impregnation technique.

## Revendications

1. Matériau composite pour contacts électriques, constitué d'au moins deux constituants non dissouts l'un dans l'autre, l'un des constituants étant un alliage de cuivre, auquel est ajouté au moins un constituant actif, notamment pour des appareils basse tension et des appareils de commutaion pour des installations électriques, caractérisé en ce que le coconstituant du cuivre dans l'alliage est au moins un élément du groupe antimoine, galium, germanium, la teneur en antimoine de l'alliage étant comprise entre 0,01 et 7% en atome, alors qué la teneur correspondante en galium est comprise entre 0,5 et 20% en atome et la teneur correspondante en germanium entre 0,5 et 10% en atome.

2. Matériau composite suivant la revendication 1, caractérisé en ce que l'alliage de cuivre contient au moins un autre constituant d'alliage et de fait un ou plusieurs éléments du groupe cadmium, chrome, cobalt, palladium, silicium, la teneur de l'alliage en cadmium étant comprise en 0,1 et 2% en atome, en chrome entre 0,01 et 0,8% en atome, en cobalt entre 0,1 et 1,8% en atome, en palladium entre 0,1 et 3% en atome et en silicium entre 0,5 et 10% en atome, la proportion de l'autre constituant de l'alliage étant égale au plus à la proportion d'antimoine ou de galium ou de germanium.

3. Matériau composite ayant une matrice métallique en alliage de cuivre et de germanium suivant la revendication 1 ou 2, caractérisé par une teneur en germanium de l'alliage comprise entre 3 et 7% en atome.

4. Matériau composite suivant la revendication 3, caractérisé par une teneur en germanium de l'alliage de 5% en atome environ.

5. Matériau composite suivant la revendication 3 ou 4, caractérisé en ce que la proportion du germanium est remplacée en partie par du cobalt.

6. Matériau composite suivant l'une des revendications 1 à 5, caractérisé en ce qu'il est prévu comme constituants actifs du matériau composite, qui ne sont pas solubles dans l'alliage de cuivre, de l'oxyde de béryllium (BeO)ou de l'oxyde de cadmium (CdO)ou de l'oxyde de molybdène (Mo0₃)ou de l'oxyde de lithium (Li₂0)_{OU} de l'oxyde de bismuth (Bi₂Os)ou de l'oxyde de zinc (ZnO)ou de l'oxyde d'étain (Sn0₂).

7. Matériau composite suivant l'une des revendication 1 à 5, caractérisé en ce qu'il est prévu comme constituants actifs du matériau composite, qui ne sont pas solubles dans l'alliage de cuivre, du molybdène ou du tungstène ou du niobium ou du tantal ou du vanadium.

8. Matériau composite suivant l'une des revendications 1 à 5, caractérisé par du carbone ou du graphite comme constituants du matériau composite, qui ne sont pas solubles dans l'alliage de cuivre.

9. Matériau composite suivant l'une des revendications 1 à 5, caractérisé en ce qu'il est prévu comme constituants actifs du matériau composite, que ne sont pas solubles dans l'alliage de cuivre, du carbure de tungstène (WC)ou du carbure de titane (TiC)ou du carbure de tungstène et de titane [(W, Ti)C].

10. Procédé de fabrication d'un matériau composite suivant l'une des revendications 1 à 9, caractérisé en ce qu'il consiste à réunir des poudres des constituants par une techique de compression individuelle ou par extrusion.

11. Procédé de fabrication d'un matériau composite ayant des matériaux à points de fusion élevée, suivant l'une des revendications 1 à 9, caractérisé par une technique de frittage et d'infiltration.
